# FASCICULE DE BREVET EUROPEEN

(11) **EP 0 035 968 B1**
(45) Date de publication et mention de la délivrance du brevet: **22.08.1984**
(21) Numéro de dépôt: 81810069.5
(22) Date de dépôt: 02.03.1981
(51) Int. Cl.: H05B 3/26

(54) **Dispositif pour former, sur une plaque de verre portée a haute température, une pluralité de plages resistives**
Vorrichtung zum Aufbringen einer Reihe von Widerstandsstreifen auf einer auf hoher Temperatur aufgeheizten Glasscheibe
Apparatus for forming, on a glass-sheet raised to a high temperature, a plurality of resistive tracks

(30) Priorité: 03.03.1980 CH 1658/80
(43) Date de publication de la demande: 16.09.1981
(73) Titulaire: SOCIETA ITALIANA VETRO - SIV SpA, 66054 Vasto (Chieti) (IT)
(72) Inventeur: Kalbskopf, Reinhard, CH-1213 Onex (CH); Baumberger, Otto, CH-1227 Carouge (CH)
(74) Mandataire: Dousse, Blasco

## Description

Comme on le sait, la plupart des vitrages chauffants tels ceux formant la lunette arrière des véhicules automobiles, englobent un ou plusieurs réseaux de fils ou de rubans conducteurs incorporés au verre de la lunette ou appliqués sur sa surface, ces fils ou rubans constituant autant de résistances électriques destinées à être rattachées aux bornes de la batterie du véhicule et à produire ainsi la chaleur nécessaire à la fonte du givre recouvrant la lunette en vue de lui restituer sa transparence originale.

On a également proposé divers types de vitrages chauffants dans lesquels les fils et rubans conducteurs ont été remplacés par des plages d'un revêtement résistif transparent s'étendant sur la surface du vitrage sous forme de bandes horizontales ou verticales n'intéressant qu'une partie de cette surface, voire la totalité, dans certains cas, ces plages résistives étant, elles aussi, destinées à être alimentées en courant électrique pour produire le dégivrage du vitrage.

Parmi les nombreux documents antérieurs illustrant l'état de la technique relatif à des tels vitrages, on citera, à titre d'exemple, les brevets FR-A-2.075.352, 1.116.234, 1.165.645 et 1.531.506, ainsi que les brevets US-A-3.475.588, 2.833.902 et 2.564.677 ou encore la demande de brevet EP -A-0.023.471 de la requérante.

Certains de ces documents traitent, de plus, des procédés mis en oeuvre pour l'obtention de vitrages chauffants, dans lesquels les éléments résistifs sont constitués par des revêtements conducteurs, en général des revêtements d'oxydes métalliques, tel l'oxyde d'étain, déposés par vaporisation, comme par exemple dans les brevets US-A-2.564.677 et 2.833.902, ou encore par la technique dite de CVD, comme dans le cas du brevet FR-A-1.165.645 ou de la demande européenne EP-A-0.023.471 déjà citée.

La technique de dépôt par CVD de tels revêtements est, par ailleurs, bien connue et est illustrée par un nombre relativement important de publications de tous bords. En plus des documents ci-dessus, elle fait notamment l'objet du brevet FR-A-2.210.675, du brevet GB-A-1.516.032, de la demande de brevet DE-A-2.123.274 ou du brevet DD-A-109.033.

Ainsi qu'on le verra ci-après, ce sont ces deux derniers documents qui constituent l'état de la technique le plus représentatif dans le cadre de la présente invention. Ces documents illustrent en effet des installations pour recouvrir un substrat porté à haute température, par exemple une plaque de verre, par un revêtement d'oxyde métallique, en l'occurrence du Sn0_{2'} dans lesquelles il est fait emploi de tuyères coaxiales dirigées vers le substrat et destinées à projeter, sur ce substrat, des réactifs dont la combinaison engendre la formation du revêtement désiré. Des moyens permettent de déplacer relativement le substrat et les buses de manière à obtenir le recouvrement, par du Sn0₂, de toute la surface du substrat. De plus, le brevet DD-A-109.033 envisage l'évacuation, par aspiration, des produits gazeux résultant de la réaction de combinaison intervenant à proximité du substrat.

Dans certaines applications des procédés mentionnées, par vaporisation ou par CVD, le revêtement métallique déposé est protégé, le vitrage se présentant sous forme d'une structure en «sandwich» ce revêtement étant recouvert par une ou plusieurs feuilles de matériau transparent, alors que, dans d'autres, le revêtement demeure nu. C'est ainsi que, dans le cas de revêtements de Sn0₂ obtenus par CVD, ces revêtements présentent, à la fois, une transparence élevée, une grande dureté mécanique et une souplesse suffisante pour permettre l'obtention de vitrages aux formes variées, sans solution de continuité pour la couche de Sn0_{2'}

Le but de la présente invention est de permettre la fabrication de vitrages chauffants présentant une pluralité de plages résistives destinées à être connectées à une source de courant d'alimentation et constituées chacune par un revêtement de Sn0_{2'} déposé par CVD sur au moins une face d'une plaque de verre portée à haute température, vitrage dont les plages présentent, en section, des dimensions demeurant à la fois particulièrement précises et constantes, malgré la vitesse particulièrement élevée à laquelle une telle fabrication doit pouvoir être réalisée, tout en garantissant l'obtention de plages conductrices de résistivité suffisamment basse pour que les vitrages ainsi obtenus puissent, à l'usage, être dégivrés assez rapidement par alimentation à partir de sources d'énergie de puissance limitée, telles les batteries dont sont usuellement équipés les véhicules automobiles.

A cet effet, l'invention propose de faire emploi d'un dispositif destiné à la formation desdites plages résistives sur une plaque de verre, englobant une série de buses comprenant chacune, comme dans le dispositif décrit dans le brevet DD-A-109.033, deux tuyères coaxiales dirigées vers la face du vitrage à revêtir par lesdites plages et destinées à être alimentées par des réactifs distincts, de tuyère à tuyère, dont la combinaison engendre la formation dudit revêtement, des moyens pour déplacer relativement la plaque de verre et les buses de manière que chaque revêtement se forme sur des zones renouvelées de ladite face de la plaque, créant ainsi lesdites plages résistives, et un dispositif pour l'évacuation, par aspiration, des gaz issus de la combinaison desdits réactifs, comprenant une tête d'aspiration de ces gaz, disposée à proximité de chaque buse et reliée à un réseau d'évacuation desdits gaz.

Le dispositif selon l'invention se caractérise toutefois, de cet art antérieur, en ce que chaque tête d'aspiration est constituée par une cloche tubulaire entourant la buse respective, coaxialement à celle-ci, et s'ouvrant à un niveau correspondant sensiblement à celui de l'ouverture des tuyères de cette buse, l'ouverture de ladite cloche présentant un diamètre de valeur sensiblement égale à la largeur désirée pour la plage résistive à former par la buse considérée de sorte que la réaction de formation du revêtement de Sn0₂ s'effectue exclusivement dans la zone de la plaque de verre limitée, à chaque instant, par le pourtour de l'ouverture de la cloche de chaque buse.

Avantageusement, la mise en oeuvre d'un tel dispositif permet l'obtention d'un vitrage chauffant particulièrement performant du type cité précédemment, qui est caractérisé en ce que l'épaisseur du revêtement constituant chaque plage est de 2,5 pm, que sa résistivité est de 10-³ ohm.cm et que l'étendue de la partie du vitrage recouverte par les plages résistives est de 4 fois inférieure à l'étendue du reste de ce vitrage.

Le dessin annexé représente, schématiquement et à titre d'exemple:
sur la fig. 1, une vue en élévation des éléments constructifs d'un dispositif selon l'invention et,
sur la fig. 2, une vue en perspective d'un fragment d'un vitrage chauffant obtenu par la mise en oeuvre du dispositif de la figure 1.

Le dispositif visible sur la fig. 1 comporte trois buses 1, 2 et 3, comprenant chacune deux tuyères concentriques désignées respectivement par les lettres a et b. L'ensemble des tuyères centrales marquées a est relié par une tuyauterie générale 4, de distribution, à un récipient barboteur 5 contenant l'un des réactifs 6 permettant la formation de la couche transparente conductrice; en l'occurrence ce réactif est du SnCl₄. Les tuyères b sont reliées par un circuit de distribution 7 à un récipient 8 contenant un second réactif 9, en l'occurrence du méthanol aqueux. Par ailleurs, le dispositif comprend encore des conduits d'amenée d'un gaz porteur, respectivement 10 et 11, plongeant dans les liquides réactifs, ce gaz étant destiné à vaporiser une partie de ceux-ci. Des enceintes d'évacuation, respectivement 12, 13 et 14, recueillent les sous-produits de la réaction de revêtement, en l'occurrence du HCI, et les dirigent vers une cheminée 15. Le dispositif décrit est destiné à revêtir la face supérieure d'une plaque de verre 16 par une couche de SnO₂, cette plaque étant supportée par des rouleaux 17 de manière à assurer son déplacement perpendiculairement à l'écoulement des flux de gaz. Comme on l'a indiqué au dessin, les enceintes 12, 13 et 14 entourent étroitement les buses 1, 2 et 3, respectivement, et leur dimension, de même que la dépression d'aspiration qui règne au sein de celles-ci, déterminent le champ de dispersion sur la plaque 16 des gaz issus desdites buses et, par cela, la largeur desdites plages conductrices.

Le dispositif décrit fonctionne comme suit: la feuille de verre 16 est chauffée à une température relativement élevée, par exemple 500 à 600°C, au moyen d'un four non représenté au dessin, et est acheminée progressivement, par des rouleaux 17, en regard de la sortie des buses 1, 2 et 3. Par les conduits 10 et 11, on introduit, suivant un débit préétabli, un gaz porteur, par exemple un mélange H_{2/}N₂, de manière que, par barbotage, ce gaz entraîne, sous forme de vapeurs, les réactifs 6 et 9, ceux-ci débouchant simultanément des orifices a et b de chacune des tuyères. Ces gaz sont projetés sur la plaque et, au contact de celle-ci, ils réagissent suivant la réaction bien connue le Sno₂ se déposant sur la plaque 16 sous forme de trois rubans 18 (fig. 2) et le HCI formé étant entraîné de manière contrôlée, en compagnie du gaz porteur et des produits n'ayant pas réagi dans la cheminée d'évacuation 15. En raison de la position concentrique des enceintes d'évacuation autour des buses, les gaz en contact avec la plaque 16 ne peuvent s'étaler librement sur la plaque au delà des limites imposées par les dimensions de l'embouchure desdites enceintes qui les capture. Il résulte de cette disposition la formation de dépôts (A) de Sno₂ dont l'empreinte est bien marquée et les bords nets et francs avec un minimum de diffusion sur les zones (B) (fig. 2).

Lors d'une passe unique telle que décrite ci-dessus, il se forme des rubans de Sn0₂ d'environ 0,5 à 0,8 _{f}lm d'épaisseur. Pour réaliser le vitrage suivant l'invention, on effectuera donc plusieurs passes, par exemple en faisant repasser la plaque, en arrière, puis de nouveau en avant, le nombre de fois nécessaire pour que les bandes conductrices (18) acquièrent l'épaisseur et la conductibilité choisies.

Bien entendu, en variante, on peut travailler en continu à condition de disposer de plusieurs rampes de buses placées, l'une après l'autre, dans le sens de déplacement de la plaque à revêtir. Un tel agencement, quoique non représenté au dessin, est facilement compris, en imaginant deux ou plusieurs ensembles de dispositifs, tels celui du dessin, placés côte à côte de manière que le dépôt de chacune des buses successives se superpose au dépôt fourni par la buse qui la précède. Ou, en d'autres termes, on parvient à un résultat équivalent en faisant passer la plaque quatre fois en regard du dispositif du dessin ou en la faisant passer une fois en regard d'une batterie de quatre unités semblables, celles-ci étant disposées de manière que la trace de chaque unité se superpose à celle des autres.

A titre d'exemple, on décrira, ci-après, une forme d'exécution industrielle du dispositif selon l'invention permettant l'obtention d'un vitrage chauffant particulièrement performant.

Ce dispositif, qui est similaire à celui représenté au dessin, comportait 8 buses, espacées de 5 cm par rangée, et 5 rangées successives de buses. Les orifices des buses, toutes placées dans le même plan, avaient un diamètre de 5 mm, la tuyère inférieure (a) ayant, elle, une ouverture de 2 mm de diamètre. Chacune des buses était entourée d'une enceinte cylindrique d'aspiration disposée coaxialement à la buse respective et ayant une ouverture d'un diamètre de 12 mm. Ces enceintes, dont l'embouchure inférieure dépassait l'orifice des buses d'environ 1 mm, aboutissaient, par leur extrémité opposée, à la cheminée d'évacuation qui était équipée de ventilateurs d'aspiration conventionnels (non représentés au dessin). L'alimentation des buses a été effectuée, également comme représenté schématiquement au dessin, au moyen des réactifs suivants:
a) SnCI₄ (tuyères intérieures (a); gaz porteur N_{2/}H₂ (60:40) au débit de 2001/h; débit de SnCI₄ 2 ml/min.
b) solution aqueuse à 1% de HF (tuyères extérieures (b); gaz porteur N_{2/}H₂ (60:40), débit 3001/h; débit du réactif 1 ml/min. Les différents débits étaient réglés par des vannes placées sur les conduites d'amenées des gaz porteurs.

On a procédé au dépôt du Sno₂ sur une plaque de verre de 4 cm d'épaisseur, chauffée à 600°C et se déplaçant à 8,5 m/min. en regard et parallèlement au plan d'ouverture des buses. Les conditions de dépôt on été les suivantes: température des buses; 130°C; vitesse d'aspiration du HCI formé; 500 I/h.

On a obtenu les résultats suivants: largeur des plages rectilignes 15 mm; épaisseur du dépôt 2,5 µm; résistivité = 10-³ ohm.cm; résistance globale du vitrage Rₒ = 0.4 ohm.

On a ainsi obtenu un vitrage d'environ 30 cm de hauteur présentant 5 bandes conductrices de surface globale représentant environ¼ de la surface totale du verre.

Après avoir appliqué sur ses extrémités latérales une bande de peinture conductrice, on a soumis une plaque de ce vitrage (60 x 30 cm) à un test de givrage et de dégivrage standard de la manière suivante: A -15°C, on a pulvérisé de l'eau sur la plaque, de manière à la recouvrir d'une couche de givre épaisse et absolument opaque. Puis on a relié les bandes de peinture conductrice latérales aux bornes d'une source de courant continu de 12 V et on a constaté que, à la température de -15°C, les zones conductrices devenaient claires en approximativement 1 min. ce qui permettait d'avoir une bonne vision générale à travers le vitrage.

## Revendications

1. Dispositif pour former, sur une plaque de verre (16) portée à haute température, une pluralité de plages résistives (A), destinées à être connectées à une source de courant d'alimentation chaque plage (A) étant constituée par un revêtement de SnO₂ (18), déposé par CVD sur au moins l'une des faces de la plaque de verre (16), ce dispositif englobant une série de buses (1, 2, 3) comprenant chacune deux tuyères coaxiales (a, b) dirigées vers ladite face de la plaque de verre (16) et destinées à être alimentées par des réactifs distincts (6, 9), de tuyère à tuyère, dont la combinaison engendre la formation dudit revêtement (18),
des moyens (17) pour déplacer relativement ladite plaque de verre (16) et ladite série de buses (1, 2, 3) de manière que chaque revêtement se forme sur des zones renouvelées de ladite face de la plaque (16) créant ainsi lesdites plages résistives (A),
un dispositif pour l'évacuation, par aspiration, des gaz issus de la combinaison desdits réactifs, comprenant une tête d'aspiration de ces gaz (12, 13, 14), disposée à proximité de chaque buse (1, 2, 3) et reliée à un réseau d'évacuation (15) desdits gaz,
caractérisé en ce que chaque tête d'aspiration (12, 13, 14) est constituée par une cloche tubulaire entourant la buse respective, coaxialement à celle-ci, et s'ouvrant à un niveau correspondant sensiblement à celui de l'ouverture des tuyères (a, b) de cette buse, l'ouverture de ladite cloche (12,13,14) présentant un diamètre de valeur sensiblement égale à la largeur désirée pour la plage résistive (A) à former par la buse considérée de sorte que la réaction de formation du revêtement de Sn0₂ s'effectue exclusivement dans la zone de la plaque de verre (16) limitée, à chaque instant, par le pourtour de l'ouverture de la cloche (12, 13, 14) de chaque buse (1, 2, 3).

2. Vitrage chauffant, obtenu par la mise en oeuvre du dispositif selon la revendication 1, dont au moins l'une des faces est recouverte par une pluralité de plages transparentes (A), distantes l'une de l'autre, constituées chacune par un revêtement résistif de Sn0₂ déposé par CVD à même le vitrage et destinées à être rattachées à une source de courant d'alimentation, caractérisé en ce que l'épaisseur du revêtement constituant chaque plage est de 2,5 µm, que sa résistivité est de 10-³ ohm.cm et que l'étendue de la partie du vitrage recouverte par lesdites plages (a) est de 4 fois inférieure à l'étendue du reste (B) de ce vitrage.

## Patentansprüche

1. Vorrichtung zum Aufbringen einer Vielzahl von Widerstandsstreifen (A) auf einer auf hohe Temperatur aufgeheizten Glasscheibe (16), die mit einer Strom-Zuführungsquelle verbunden werden sollen, wobei jeder Streifen (A) aus einer Sn0₂-Beschichtung (18) besteht, die mittels CVD auf mindestens einer der Seiten der Glasscheibe (16) aufgebracht ist, wobei diese Vorrichtung umfasst:
eine Reihe von Gebläsen (1, 2, 3), die jeweils zwei koaxial verlaufende Düsen (a, b) aufweisen, welche zu der genannten Seite der Glasscheibe (16) hin ausgerichtet sind und mit von Düse zu Düse unterschiedlichen Reaktionsmitteln (6, 9) gespeist werden sollen, deren Kombination die Aufbringung der genannten Beschichtung (18) erzeugt, Mittel (17), um die Glasscheibe (16) und die genannte Reihe Gebläse (1, 2, 3) derart relativ zu verschieben, dass jede Beschichtung sich auf neuen Streifen der genannten Seite der Scheibe (16) aufbringt, wodurch die Widerstandsstreifen (A) erzeugt werden,
eine Vorrichtung zur Entziehung von aus der Kombination der genannten Reaktionsmittel ausgestossenen Gasen durch Ansaugung mit einem Saugkopf (12, 13, 14) für diese Gase, der nahe jedem Gebläse (1, 2, 3) angeordnet und mit einer Ansaugquelle (15) für diese Gase verbunden ist, dadurch gekennzeichnet, dass jeder Ansaugkopf (12, 13, 14) aus einer röhrenförmigen Glocke besteht, die das entsprechende Gebläse koaxial zu diesem umgibt und auf einer im wesentlichen einer der der Öffnung der Düsen (a, b) entsprechenden Ebene dieses Gebläses offen ist, wobei die Öffnung der Glocke (12, 13, 14) einen Durchmesser in der Grössenordnung im wesentlichen gleich der durch das betroffene Gebläse aufzubringenden Widerstandsstreifen (A) gewünschten Breite bildet, so dass die Aufbringreaktion der SnO_{z}-Beschichtung ausschliesslich in dem Streifen der Glasscheibe (16) stattfindet, der in jedem Augenblick durch den äusseren Umfang der Glocke (12, 13, 14) jeden Gebläses (1, 2, 3) begrenzt ist.

2. Heizverglasung unter Verwendung der Vorrichtung nach Anspruch 1, wobei mindestens die eine der Seiten mit einer Vielzahl von durchscheinenden Streifen (A) bedeckt ist, die voneinander in Abstand angeordnet sind und jeweils aus einer Widerstandsbeschichtung aus Sn0₂ bestehen, das mittels CVD auf die Verglasung abgelagert und dazu bestimmt ist, an eine Strom-Zuführungsquelle angeschlossen zu werden, dadurch gekennzeichnet, dass die Dicke der jeden Widerstandsstreifen bildenden Beschichtung 2,5 µm beträgt, dass ihr spezifischer Leitungswiderstand 10-³ Ohm-cm beträgt und die Ausdehnung des Teils der Verglasung, der mit den Widerstandsstreifen (A) bedeckt ist, viermal kleiner ist als die Ausdehnung des übrigen Teils (B) dieser Verglasung.

## Claims

1. Apparatus for forming on a glass plate (16) heated to high temperature a plurality of resistive areas (A) to be connected to a current supply source, each area (A) being constituted by a Sn0₂ coating (18) deposited by CVD on at least one of the faces of the glass plate (16), this apparatus including a series of nozzles (1, 2, 3) each comprising two coaxial tuyeres (a, b) oriented toward said face of the plate (16) and intented to be fed with discrete reactants (6, 9), from tuyere to tuyere, whose combination causes the formation of said coating (18), means (17) for displacing said glass plate (16) relative to said series of nozzle (1, 2, 3) so that each coating is formed on renewed zones on said face of plate (16) thus providing said resistive areas (A), a device for eliminating by aspiration gases issued from the combination of said reactants, comprising a suction head for these gases (12, 13, 14) located next to each nozzle (1, 2, 3) and connected to a network (15) for evacuating said gases, characterized in that each suction head (12, 13, 14) is constituted by a tabular bell surrounding its respective nozzle coaxially thereto and whose opening is at a level corresponding substantially to that of the nozzle opening (a, b) of this nozzle, the opening of said bell (12, 13, 14) having a diameter substantially equal to the desired width for the resistive area (A) to be formed by the nozzle under consideration, so that the formation of the Sn0₂ coating takes place exclusively in the area of the glass plate (16) defined, at each moment, by the periphery of the bell opening (12, 13, 14) of each nozzle (1,2,3).

2. Heating glass-pane obtained by bringing into play the apparatus according to claim 1 of which at least one face is coated with a plurality of transparent area (A), distant to one another, each constituted by a resistive coating of Sn0₂ deposited by CVD on the glass-pane and intended to be connected to a current supply source, characterized in that the coating thickness constituting each area is 2.5 _{f}lm, that its resistivity is 10⁻³ ohm · cm and that the extent of the portion of the glass-pane covered by said areas (A) is four times lower than the extent of the remainder (B) of said glass-pane.
